# NEUE EUROPÄISCHE PATENTSCHRIFT

(11) **EP 0 064 253 B2**
(45) Veröffentlichungstag und Bekanntmachung des Hinweises auf die Entscheidung über den Einspruch: **08.02.1995**
(45) Hinweis auf die Patenterteilung: 15.10.1986
(21) Anmeldenummer: 82103532.6
(22) Anmeldetag: 27.04.1982
(51) Int. Cl.: C10L 1/02

(54) **Vergaserkraftstoff**
Gasoline
Carburant léger

(30) Priorität: 28.04.1981 DE 3116734
(43) Veröffentlichungstag der Anmeldung: 10.11.1982
(73) Patentinhaber: VEBA OEL AG, 45896 Gelsenkirchen (DE)
(72) Erfinder: Bruderreck, Hartmut, Dr., D-4660 Gelsenkirchen-Buer (DE); Deininger, Günter, Dr., D-4270 Dorsten (DE); Gottlieb, Klaus, Dr., D-5804 Herdecke-Ende (DE); Wehmeier, Friedel-Heinrich Dr., D-4250 Bottrop-Kirchhellen (DE); Haselhorst, Manfred, Dr., D-4270 Dorsten (DE); Preuss, August-Wilhelm, Dr., D-4270 Dorsten (DE)
(74) Vertreter: Lindner, Wolfgang

(56) Entgegenhaltungen:
- CH-A- 201 293
- DE-A- 1 949 818
- DE-A- 2 419 439
- DE-B- 2 248 841
- DE-B- 2 444 528
- FR-A- 829 581
- FR-A- 2 371 408
- JP-A-85 011 958
- US-A- 2 046 243
- A. F. Talbot: " Alkyl Ethers as Motor Fuels " API Proceedings of the Refining Department, vol. 58, 1979, pp. 205-218

## Beschreibung

Die Erfindung betrifft hochwertige Vergaserkraftstoffe, die sich durch hohe Oktanzahlen, einen reduzierten Gehalt an Kohlenwasserstoffen, Kohlenmonoxid und insbesondere an Stickoxiden in den Abgasen von Verbrennungsmotoren mit Fremdzündung auszeichnen. Die erfindungsgemäßen Kraftstoffe erreichen Oktanzahlen, die es möglich machen, auf eine zusätzliche Verbleiung ganz zu verzichten.

Die erfindungsgemäßen Kraftstoffe zeichnen sich weiterhin dadurch aus, daß niedrigere Trübungspunkte, eine erhöhte Oxidationsstabilität und eine Verringerung des spezifischen Energieverbrauchs erreicht werden.

Zur Erhöhung des motorischen Wirkungsgrades, die zu einer Verminderung des spezifischen Kraftstoffverbrauchs führt, trägt das Verdichtungsverhältnis in besonderem Maße bei. Der daraus resultierenden Klopfneigung des Motors muß durch Erhöhen der Oktanzahl des Kraftstoffes Rechnung getragen werden. Hierzu werden dem Kraftstoff Antiklopfmittel insbesondere Bleialkyle, Alkylatbenzin oder Aromaten zugegeben. Nachteilig wirkt sich die damit verbundene hohe Abgasbelastung aus. Neben giftigen Verbrennungsprodukten der Bleiverbindung wird eine Zunahme des Gehaltes an Stickoxiden auf Grund der hohen Brennraumtemperatur beobachtet. Soll der Bleigehalt vermindert werden, so kann die Oktanzahl durch erhöhtes Zugeben von Aromaten eingestellt werden. Anstelle eines Teils der Aromaten können auch die Oktanzahl steigernde Isoparaffine, in großer Menge in Alkylatbenzin enthalten, zugegeben werden.

Eine Verminderung der Schadstoffe, insbesondere der Stickoxide wird hierdurch jedoch nicht erreicht.

Weiterhin ist bekannt, daß durch Zusatz von Methanol die Oktanzahl gesteigert und die Abgasbelastung gesenkt werden kann. Um jedoch einen fremdgezündeten Verbrennungsmotor mit einem Vergaserkraftstoff zu betreiben, der mehr als 5 Vol.% Methanol enthält, müssen mit solchen Motoren betriebene Fahrzeuge mit methanolresistenten Dichtungsmaterialien ausgerüstet werden. Weiterhin besteht ein schwerwiegender Nachteil einer Beimischung von wesentlich mehr als 5 Vol.% Methanol darin, daß bei Wechselbetrieb zwischen Methanol-Kohlenwasserstoff-Gemisch und reinem Kohlenwasserstoff-Gemisch mit herkömmlichen Vergaser- und Einspritzvorrichtungen das Luft-Kraftstoff-Verhältnis so eingestellt sein muß, daß für reinen Kohlenwasserstoffbetrieb die Abgas-Richtlinien hinsichtlich der Schadstoffmenge eingehalten werden. Ein auf dieses Luft-Kraftstoff-Verhältnis eingestellter, fremdgezündeter Verbrennungsmotor kann dann bei Betrieb mit einem Methanolkraftstoff, der mehr als 5 Vol.% Methanol enthält, seine maximal mögliche Leistung nicht mehr erreichen.

Aus älteren Veröffentlichungen, z. B. FR-PS 829 581, ist es bekannt, einzelne Äther, wie Methyl-tert.-butylether, Isopropyl-tert.-butylether oder sec.-Butyl-tert.-butylether dem Kraftstoff beizumischen. Von Nachteil ist, daß diese Komponenten für sich allein nicht in beliebig großen Mengen zugegeben werden können, da das für Vergasermotoren nach DIN 51 600 und anderen internationalen Normen vorgeschriebene Flüchtigkeitsverhalten dann nicht mehr eingehalten werden kann.

Durch die vorliegende Erfindung werden die genannten Nachteile beseitigt und neue technische Lösungen ermöglicht. Die Erfindung hat sich die Aufgabe gestellt, Kombinationen von Stoffen zu finden, die zur Herstellung von verbleiten oder unverbleiten Vergaserkraftstoffen für fremdgezündete Verbrennungsmotoren geeignet sind, zur Verminderung des spezifischen Energie- und Kraftstoffverbrauchs beitragen und sich durch hohe Oktanzahlen sowie verbesserte Abgasqualität auszeichnen.

Der erfindungsgemäße Vergaserkraftstoff besteht aus einer kohlenwasserstoffhaltigen Grundkomponente und 2 - 65, vorzugsweise 10 - 30 Vol.% eines Äther-Alkohol-Gemisches. Die Kohlenwasserstoffe enthaltende Grundkomponente kann z. B. jedes bei der Raffination von Kohlenwasserstoffgemischen anfallende, auch Sauerstoffverbindungen enthaltende Gemisch mit geeignetem Siedeverhalten sein. Insbesondere ist als Grundkomponente auch ein Kohlenwasserstoff enthaltendes Gemisch geeignet, das nicht als solches und nicht ohne Zugabe anderer Komponenten außer dem erfindungsgemäßen Äther-Gemisch zu einem spezifikationsgerechten Vergaserkraftstoff verarbeitet werden kann, wie z. B. "straight run"-Benzin.

Das Äther-Alkohol-Gemisch enthält die Kraftstoffqualität verbessernde Bestandteile Methyl-tert. -butylether, Isopropyl-tert.-butylether und sec.-Butyl-tert.-butylether sowie einen oder mehrere Alkohole aus der Gruppe tert.-Butanol, sec.-Butanol, Isopropanol und Methanol. Die Mengenverhältnisse werden innerhalb gewisser Grenzen von der Grundkomponente bestimmt. Der gesamte Zusatz setzt sich zusammen aus 5 bis 35 Vol.% Methyl-tert.-butylether, jeweils 5 bis 40 Vol.% Isopropyl-tert.-butylether und sec.-Butyl-tert.-butylether, 0 bis 85 Vol.% tert.-Butanol, 0 bis 20 Vol.% sec.-Butanol, 0 bis 20 Vol.% Isopropanol und 0 bis 15 Vol.% Methanol, wobei der Anteil der Alkohole bis zu 85 Vol.% und vorzugsweise bis zu 50 Vol.% des Zusatzes ausmacht, aber nicht 0 Vol.% beträgt.

Besonders vorteilhaft sind Zusätze, in denen das Volumenverhältnis von Methyl-tert.-butylether zu Isopropyl-tert.-butylether zu sec.-Butyl-tert.-butylether etwa 1 : 1 : 1 beträgt.

Die Verbesserung der Oktanzahlen und die Verringerung der Kohlenwasserstoffe und der Stickoxide im Abgas wird unabhängig von der Zusammensetzung der als Grundkomponente verwendeten Kohlenwasserstofffraktion beobachtet, wenn die Vergaserkraftstoffe die erfindungsgemäßen Zusätze enthalten. Daneben können die so zusammengesetzten Vergaserkraftstoffe auch Additive, wie andere Alkohole, z. B. Äthylalkohol, und/oder Bleialkyle enthalten. In dem Äther-Alkohol-Zusatz soll der Gehalt an Methanol 15 Vol.%, der Gehalt an Isopropanol und sec.-Butanol jeweils 20 Vol.% sowie der Gehalt an tert.-Butanol 85 Vol.% nicht überschreiten. Insbesondere kommen tert.-Butanolgehalte des Zusatzes von 1 - 50 Vol.% und Isopropanol- bzw. sec.-Butanolgehalte von jeweils 1 - 10 Vol.% in Betracht. Bevorzugt werden Volumenverhältnisse von Isopropanol zu Isopropyl-tert.-butylether von 1 : 4 bis 1 : 10 und von sec.-Butanol zu sec.-Butyl-tert.-butylether von 1 : 5 bis 1 : 20.

Aus DE-OS 24 44 528 sind zwar Kraftstoffzusätze bekannt, die aus Mischungen von sec.-Butanol und/oder tert.-Butanol und Methyl-tert.-butylether und/oder Äthyl-tert.-butylether bestehen, wobei das Verhältnis Alkohol : Äther 20 : 80 bis 80 : 20 betragen soll. Die mit diesen Zusätzen erreichbaren Oktanzahlverbesserungen sind jedoch geringer als die durch die erfindungsgemäßen Mischungen erzielbaren. Außerdem kann durch die neuen Gemische ein weiterer Siedebereich eingestellt werden als dies durch die bekannten Zusätze möglich ist.

Die erfindungsgemäßen Kraftstoffzusätze führen zu einer insgesamt besser geregelten Verbrennung des Kraftstoffes, wodurch eine größere Wirtschaftlichkeit und höhere Leistung sowie ein niedriger Schadstoffgehalt im Abgas erreicht wird. Ein besonderer Vorteil liegt darin, daß auf die zur Zeit für die Verbrennungsregelung eingesetzten Bleiverbindungen verzichtet werden kann. Durch die erfindungsgemäße Anwendung der Äther- bzw. Äther-Alkohol-Gemische erfolgt eine gleichmäßige Verteilung der sauerstoffhaltigen Komponenten über die gesamte Siedelage des Kraftstoffes, wodurch diese Vorteile in allen Betriebszuständen des Motors, wie Starten, Beschleunigen, Leerlauf usw. gewährleistet werden. Außerdem werden durch diese Komponenten Überhitzungszustände, wodurch Materialschäden im Brennraum auftreten können, nicht nur vermieden, sondern es tritt sogar eine merkbare Temperaturabsenkung gegenüber dem Betrieb mit herkömmlichen Vergaserkraftstoffen auf.

Während die bisher bereits verwendete Komponente - Methyl-tert.-butylether - nur in begrenztem Maße ohne Gegenwart von Bleiverbindungen die Oktanzahl erhöht, erfolgt bei den Äther-Alkohol-Mischungen gemäß vorliegender Erfindung eine stetig mit der Konzentration zunehmende Oktanzahlverbesserung, auch dann, wenn keine Bleiverbindungen zugegeben werden. Die Größe der erreichbaren Oktanzahlsteigerung und der relativen Verringerung der Schadstoffmengen im Abgas ist aus den Vergleichsversuchen zu ersehen.

Erfindungsgemäß kann ein Vergaserkraftstoff hergestellt werden, der so hohe Oktanzahlen besitzt, daß Motoren betrieben werden können mit Verdichtungsverhältnissen, die deutlich über die von derzeit serienmäßig hergestellten Motoren hinausgehen. Bei Verdichtungsverhältnissen von z. B. 12 : 1 bis 14 : 1 wird der spezifische Kraftstoffverbrauch deutlich verringert und damit auch die absolute Menge an Abgas und Schadstoffen.

Ein weiterer positiver Effekt im Hinblick auf die Abgasverminderung wird dadurch erreicht, daß die erfindungsgemäßen Vergaserkraftstoffe bleifrei hergestellt werden können, wodurch die bekannten Maßnahmen zur Abgas-Nachverbrennung mittels Katalysatoren wirtschaftlich vorteilhaft vorgenommen werden können. Die verfügbaren Nachverbrennungsktalysatoren werden bekanntlich durch Blei deaktiviert und sind deswegen nur von kurzer Lebensdauer, also unökonomisch bei Verwendung verbleiter Kraftstoffe.

Die Verwendung von Äther-Alkohol-Gemischen ist gegenüber der Verwendung nur eines Äther, insbesondere der Verwendung nur von Methyl-tert.-butylether vorteilhaft, insbesondere dann, wenn erfindungsgemäße bleifreie Kraftstoffe hergestellt werden. Wie die Vergleichsversuche demonstrieren, nehmen die erreichbaren relativen Oktanzahlsteigerungen, ausgedrückt durch die Blendwerte z. B. der Motoroktanzahl, bei Zugabe von Methyl-tert.-butylether allein mit steigendem Gehalt ab. Bei Zugabe nur von Isopropyl-tert.-butylether und/oder sec.-Butyl-tert.-butylether nehmen die relativen Oktanzahlsteigerungen, ebenfalls ausgedrückt durch die Blendwerte, mit steigendem Gehalt zu. Bei Verwendung der erfindungsgemäßen Äther-Alkohol-Gemische nehmen die erreichbaren Oktanzahlsteigerungen mit der zur Grundkomponente zugegebenen Menge stetig zu.

Die Zugabe großer Mengen eines einzelnen Äthers beeinträchtigen außerdem das Flüchtigkeitsverhalten. So wird der bei niedrigen Temperaturen verdampfbare Anteil bei Zugabe von Methyl-tert.-butylether allein unzulässig stark angehoben, was bei herkömmlichen, mit Vergasern ausgerüsteten Motoren zu Störungen führen kann. Bei Zugabe des erfindungsgemäßen Gemisches dagegen werden die Oktanzahl von Benzin erhöht und die Schadstoffe im Abgas verringert, ohne daß es zu solchen Störungen kommt. Der Grund dafür liegt in dem verbesserten Verdampfungsverhalten der erfindungsgemäßen Gemische: Die Siedekurve der Äther-Alkohol-Gemische reicht über einen breiteren Bereich (55 - 115 °C). Dies ist besonders wichtig für Vergaserkraftstoffe, die im Sommer oder in Ländern mit ständig hohen Umgebungstemperaturen eingesetzt werden.

Für die Lagerung der erfindungsgemäßen Kraftstoffe ist es von Bedeutung, daß der Zusatz des Äther-Alkohol-Gemisches die Oxidationsstabilität des Kraftstoffes erhöht.

Die erfindungsgemäßen Kraftstoffe verhalten sich nicht korrosiv gegenüber den für Kraftstoffbehälter, Motoren usw. verwendeten metallischen Werktstoffen, Kunststoffteilen und Dichtungsmaterialien. Ein weiterer positiver Effekt ist das gegenüber anderen Sauerstoff enthaltenden Komponenten wie Methanol und Äthanol verbesserte Wasseraufnahmevermögen und Lösungsmittelverhalten. Hierdurch wird die Gefahr von Phasentrennungen, hervorgerufen durch geringe Mengen an Wasser, unterbunden und werden sehr niedrige Trübungspunkte erreicht.

Die erfindungsgemäßen Kraftstoffe zeichnen sich durch sehr gutes motorisches Verhalten aus. Sie ermöglichen eine Vorstellung des Zündzeitpunktes gegenüber zur Zeit marktüblichen Kraftstoffen. Dadurch können mit den erfindungsgemäßen Kraftstoffen im Vergleich zu den herkömmlichen höhere Straßenoktanzahlen erreicht werden.

### Beispiele:

Durch Vermischen der Komponenten wurde ein
Äther-Alkohol-Gemisch
28,3 Vol.% Methyl-tert.-butylether
28,3 Vol.% Isopropyl-tert.-butylether
28,3 Vol.% sec.-Butyl-tert.-butylether
5 Vol.% Methanol
5 Vol.% Isopropanol
5 Vol.% sec.-Butanol
hergestellt, das bei der Ergebnisdarstellung der folgenden Vergleichsversuche als B2 bezeichnet wird.

### Vergleichsversuche:

Je 5, 10 und 20 Volumenteile der einzelnen erfindungsgemäß verwendeten Äther Methyl-tert.-butyether (MTB), Isopropyl-tert.-butylether (PTB) und sec.-Butyl-tert.-butylether (BTB) wurden mit 95, 90 und 80 Volumenteilen einer Vergaserkraftstoff-Grundkomponente (GK1) gemischt. Die Grundkomponente war ein bei der Raffination von Erdöl anfallendes Kohlenwasserstoffgemisch, das zur Herstellung von Superkraftstoff verwendet wird und unverbleit eine Motor-Oktanzahl (MOZ) von 84 und eine Research-Oktanzahl (ROZ) von 93 aufwies.

Mittels eines CFR-Prüfmotors wurde die MOZ der einzelnen Gemische, jeweils ohne Bleizusatz und mit 0,15 g pro Liter verbleit (+ Pb), gemessen und aus diesem sowie der MOZ der Grundkomponente unter der Annahme einer linearen Abhängigkeit die MOZ der reinen Äther (Blendwert) berechnet. Die Ergebnisse in Tab. 1 zeigen bei unverbleiten Kraftstoffen ein starkes Abfallen des MOZ-Blendwertes des Methyl-tert.-butylethers mit steigendem Zusatz, während die MOZ-Blendwerte von Isopropyl-tert.-butylether und von sec.-Butyl-tert.-butylether ansteigen

**Tabelle 1**

| Kraftstoff | Blendwert der MOZ | Blendwert der MOZ |
|---|---|---|
| | | +Pb |
| 95 GK1 + 5 MTB | 104 | 103 |
| 90 GK1 + 10 MTB | 100 | 103 |
| 80 GK1 + 20 MTB | 99 | 103 |
| 95 GK1 + 5 PTB | 100 | 108 |
| 90 GK1 + 10 PTB | 104 | 111 |
| 80 GK1 + 20 PTB | 105 | 112 |
| 95 GK1 + 5 BTB | 92 | 106 |
| 90 GK1 + 10 BTB | 94 | 105 |
| 80 GK1 + 20 BTB | 97 | 104 |

In gleicher Weise wurden Mischungen aus 95, 90, 80 und 50 Volumenteilen einer ähnlichen Grundkomponente (GK2), die eine MOZ von 84,5 und eine ROZ von 95 aufwies, und 5, 10, 20 und 50 Volumenteilen des Äther-Alkohol-Gemisches B2 hergestellt, MOZ und ROZ der unverbleiten Mischungen gemessen und die Blendwerte des Zusatzes berechnet. Die Ergebnisse sind in Tab. 2 wiedergegeben.

**Tabelle 2**

| Kraftstoff | Blendwert der MOZ | Blendwert der ROZ |
|---|---|---|
| 95 GK2 + 5 B2 | 95 | 111 |
| 90 GK2 + 10 B2 | 98 | 113 |
| 80 GK2 + 20 B2 | 99 | 114 |
| 50 GK2 + 50 B2 | 100 | 116 |

Die Verbesserung der Oktanzahlen sowohl von handelsüblichem Superkraftstoff (SVK) nach DIN 51 600, verbleit mit 0,15 g pro Liter, als auch der bereits beschriebenen unverbleiten Grundkomponente (GK2) durch die erfindungsgemäßen Zusätze ergibt sich aus Tab. 3.

**Tabelle 3**

| Kraftstoff | MOZ | ROZ |
|---|---|---|
| 100 SVK | 88,2 | 98,2 |
| 80 SVK + 20 B2 | 91,4 | 101,8 |
| 100 GK2 | 84,5 | 95,0 |
| 95 GK2 + 5 B2 | 85,0 | 95,8 |
| 90 GK2 + 10 B2 | 85,8 | 96,8 |
| 80 GK2 + 20 B2 | 87,3 | 98,8 |
| 50 GK2 + 50 B2 | 92,0 | 105,5 |

Tabelle 4 demonstriert, daß es durch die erfindungsgemäßen Zusätze ohne weiteres möglich ist, die Spezifikationen nach DIN 51 600 (Spalte 1) sowohl für verbleite (Spalte 2) als auch insbesondere für unverbleite (Spalte 3) Gemische einzuhalten. Hingegen gelingt dies nicht durch Zugabe von Methyl-tert.-butylether allein (Spalte 5) z. B. zu einem "straight run"-Benzin (SR) mit Butan-Zusatz (Bu), aus dem aber durch den Zusatz erfindungsgemäßer Gemische (Spalte 4) ein die Spezifikation der DIN 51 600 erfüllender Superkraftstoff hergestellt werden kann.

**Tabelle 4**

| Kenndaten | DIN 51 600 | 80,5 GK1 +19,5 B2 +Pb | 75,2 GK1 +24,8 B2 | 40,5 SR +54 B2 +5,5 Bu +Pb | 43,5 SR +51,5 MTB + 5,0 Bu +Pb |
|---|---|---|---|---|---|
| Dichte bei 15 °C, g/ml | 0,735 - 0,780 | 0,740 | 0,755 | 0,735 | 0,733 |
| Dampfdruck (RVP), bar | Sommer:0,6-0,9 | 0,66 | 0,71 | 0,66 | 0,65 |
| | Winter:0,45-0,7 | | | | |
| ROZ | 98 | 99,6 | 99,8 | 98,6 | 98,6 |
| MOZ | 88 | 88,0 | 88,0 | 92,6 | 92,6 |

| Verdampfbare Anteile bei | | | | | |
|---|---|---|---|---|---|
| 70 °C, Vol.% | Sommer:15-40 | 38 | 37,5 | 27 | 59,5 |
| | Winter: 20-45 | | | | |
| 100 °C, Vol.% | Sommer:42-65 | 63 | 54 | 63 | 77,5 |
| | Winter:45-70 | | | | |
| 180 °C, Vol.% | 90 | 97 | 95,5 | 99 | 99 |
| Wassergehalt, g/l | - | 0,8 | 1 | 1,1 | 0,14 |

Zur Messung der Schadstoffe im Abgas wurde ein 2,0 l Einspritz-Motor, Verdichtung 9,4 : 1 (Fabrikat Opel) sowohl mit handelsüblichem Superkraftstoff nach DIN 51 600, verbleit mit 0,15 g pro Liter, als auch mit einer erfindungsgemäßen Straight-run-Benzin-Äther-Alkohol-Mischung betrieben. Zur Vergleichbarkeit der Meßergebnisse wurde jeweils der Gehalt an Kohlenmonoxid im Abgas auf 2,0 Vol.% eingestellt. Die einzelnen Abgasbelastungen sowie der spezifische Energieverbaruch sind in Tabelle 5 zusammengestellt.

**Tabelle 5**

| Meßgröße | SVK | | 40,5 SR + 54,0 B2 + 5,5 Bu + Pb | |
|---|---|---|---|---|
| | 2000 Upm | 5000 Upm | 2000 Upm | 5000 Upm |
| Kohlenmonoxid, Vol.% | 2,0 | 2,0 | 2,0 | 2,0 |
| Kohlendioxid, Vol.% | 13,7 | 14,2 | 13,05 | 13,4 |
| Kohlenwasserstoffe, ppm | 1200 | 530 | 810 | 340 |
| Stickoxide, ppm | 2290 | 3550 | 1810 | 2640 |
| spez. Energieverbrauch MJ/kWh | 12,75 | 12,88 | 12,45 | 12,67 |

Das günstige motorische Verhalten der erfindungsgemäßen Kraftstoffe ergibt sich aus dem folgenden Vergleichsversuch: An einem 1,2 l-Motor mit einer Verdichtung von 9 : 1 (Opel Kadett) wurden, jeweils nach Einstellung des Kohlenmonoxidgehaltes im Abgas auf 2 Vol.%, die Zündzeitpunkte für den Klopfbeginn bei Vollgas ermittelt, und zwar beim Betrieb des Motors mit handelsüblichem Superkraftstoff nach DIN 51 600, verbleit mit 0,15 g pro Liter und mit einem verbleiten sowie einem unverbleiten erfindungsgemäßen Kraftstoff. In der Tabelle 6 sind die Differenzen der Zündzeitpunkte beim Betrieb mit den erfindungsgemäßen Kraftstoffen gegenüber denen beim Betrieb mit marktüblichem Superkraftstoff in Winkelgraden der Kurbelwelle (°KW) angegeben.

**Tabelle 6**

| Drehzahl U/min | Differenz der Zündzeitpunkte in °KW gegen SVK | |
|---|---|---|
| | 80,5 GK1 + 19,5 B2 + Pb | 75,2 GK1 + 24,8 B2 |
| 2000 | + 4,5 | + 3,5 |
| 3000 | + 3,5 | + 1,0 |
| 4000 | + 1,5 | + 1,0 |

Zur Bestimmung der Oxidationsstabilisierung durch die erfindungsgemäß einzusetzenden Äther wurde die Induktionsdauer nach DIN 51 780 an handelsüblichem Superkraftstoff allein sowie in Mischung mit jeweils 20 Vol.% Methyl-tert.-butylether, Isopropyl-tert.-butylether und sec.-Butyl-tert.-butylether ermittelt. Die Ergebnisse sind in Tabelle 7 dargestellt.

**Tabelle 7**

| Kraftstoff | Induktionszeit Minuten |
|---|---|
| 100 SVK | 465 |
| 80 SVK + 20 MTB | 470 |
| 80 SVK + 20 PTB | 570 |
| 80 SVK + 20 BTB | 525 |

Durch die erfindungsgemäßen Zusätze ist es möglich, die Oktanzahl-Blendwerte von tert.-Butanol (TBA) wesentlich zu erhöhen. Dieser sehr überraschende synergistische Effekt ist von Vorteil, wenn tert.-Butanol als Oktanzahlverbesserer verwendet wird, insbesondere in bleifreien Kraftstoffen.

In Tabelle 8 sind Messungen aneiner Basiskomponente (GK 3) ähnlich dem vorstehend genannten GK 1 und GK 2 mit Zusätzen von tert.-Butanol sowie dem Äther-Alkohol-Gemisch B2 zusammengestellt. Die aus Kohlenwasserstoffen bestehende Basiskomponente GK 3 hatte unverbleit eine MOZ von 84,9 und eine ROZ von 95. Die Blendwerte von tert.-Butanol in der unverbleiten Vergaserkraftstoffkomponente GK 3 errechneten sich zu MOZ = 88 und ROZ = 105. Die entsprechenden Werte von tert.-Butanol in der unverbleiten, mit ca. 30 % des erfindungsgemäßen Zusatzes versetzten Kraftstoffkomponente GK 3 waren MOZ 95 und ROZ 111.

**Tabelle 8**

| Kraftstoff | 90 GK3 +10 TBA | | | 72 GK3 + 28 B2 | 65 GK3 + 25 B2 + 10 TBA |
|---|---|---|---|---|---|
| Blendwert der MOZ (unverbleit) | | | | | |
| Gesamtzusatz¹⁾ | 88 | | | 99 | 98 |
| TBA allein²⁾ | 88 | | | - | 95 |

| Blendwert der ROZ (unverbleit) | | | | | |
|---|---|---|---|---|---|
| Gesamtzusatz¹⁾ | 105 | | | 114 | 113 |
| TBA allein²⁾ | 105 | | | - | 111 |

| | | | | | |
|---|---|---|---|---|---|
| 1) Blendwert bezogen auf Gesamtzusatz; die Basiskomponente ist GK 3 | | | | | |
| 2) Blendwert bezogen auf TBA; die Basiskomponente ist GK 3 mit allen Zusätzen mit Ausnahme von TBA | | | | | |

## Patentansprüche

1. Ether enthaltender Vergaserkraftstoff, **dadurch gekennzeichnet**, daß er 2 - 65 Vol.% eines Zusatzes enthält, der aus
a) 5 - 35 Vol.% Methyl-tert.-butylether,
b) 5 - 40 Vol.% Isopropyl-tert.-butylether,
c) 5 - 40 Vol.% sec.-Butyl-tert.-butylether,
d) 0 - 85 Vol.% tert.-Butanol,
e) 0 - 20 Vol.% sec.-Butanol,
f) 0 - 20 Vol.% Isopropanol und
g) 0 - 15 Vol.% Methanol
besteht, wobei der Anteil der Komponenten d) bis g) bis zu 85 Vol.% und vorzugsweise bis zu 50 Vol.% des Zusatzes ausmacht, aber nicht 0% Vol. beträgt.

2. Vergaserkraftstoff nach Anspruch 1, **dadurch gekennzeichnet**, daß er 10 bis 30 Vol.% des Zusatzes enthält.

3. Vergaserkraftstoff nach Anspruch 1 oder 2, **dadurch gekennzeichnet**, daß der Zusatz Methyl-tert.-butylether, Isopropyl-tert.-butylether und sec.-Butyl-tert.-butylether etwa im Volumenverhältnis 1:1:1 enthält.

4. Vergaserkraftstoff nach einem der Ansprüche 1 bis 3, **dadurch gekennzeichnet**, daß der Zusatz zu 1 - 50 Vol.% aus tert.-Butanol besteht.

5. Vergaserkraftstoff nach einem der Ansprüche 1 bis 4, **dadurch gekennezeichnet**, daß der Zusatz zu 1 - 10 Vol.% aus sec.-Butanol besteht.

6. Vergaserkraftstoff nach einem der Ansprüche 1 bis 5, **dadurch gekennzeichnet**, daß der Zusatz zu 1 - 10 Vol.% aus Isopropanol besteht.

7. Vergaserkraftstoff nach einem der Ansprüche 1 bis 6, **dadurch gekennzeichnet**, daß der Zusatz Isopropyl-tert.-butylether und Isopropanol im Volumenverhältnis 4:1 bis 10:1 enthält.

8. Vergaserkraftstoff nach einem der Ansprüche 1 bis 7, **dadurch gekennzeichnet**, daß der Zusatz sec.-Butyl-tert.-butylether und sec.-Butanol im Volumenverhältnis 5:1 bis 20:1 enthält.

## Claims

1. Gasoline containing ether, characterized in that, it comprises 2 - 65 % by volume of an additive comprising
a) 5 - 35 % by volume of methyl tert-butyl ether,
b) 5 - 40 % by volume of isopropyl tert-butyl ether,
c) 5 - 40 % by volume of sec-butyl tert-butyl ether,
d) 0 - 85 % by volume of tert-butanol,
e) 0 - 20 % by volume of sec-butanol,
f) 0 - 20 % by volume of isopropanol and
g) 0 - 15 % by volume of methanol,
whereas the partial quantity of components d) to g) comprises up to 85 %, preferably up to 50 % by volume but not 0 % by volume of said additive.

2. Gasoline according to Claim 1, characterized in that, it contains 10 - 30 % by volume of the additive.

3. Gasoline according the Claim 1 or 2, characterized in that, the additive contains methyl tert-butyl ether, isopropyl tert-butyl ether and sec-butyl tert-butyl ether in a volume ratio of about 1 : 1 : 1.

4. Gasoline according to one of Claims 1 to 3, characterized in that, the additive comprises 1 - 50 % by volume of tert-butanol.

5. Gasoline according to one of Claims 1 to 4, characterized in that, the additive comprises 1 - 10 % by volume of sec-butanol.

6. Gasoline according to one of Claims 1 to 5, characterized in that, the additive comprises 1 - 10 % by volume of isopropanol.

7. Gasoline according to one of Claims 1 to 6, characterized in that, the additive contains isopropyl tert-butyl ether and isopropanol in a volume ratio of 4 : 1 to 10 : 1.

8. Gasoline according to one of Claims 1 to 7, characterized in that, the additive contains sec-butyl tert-butyl ether and sec-butanol in a volume ratio of 5 : 1 to 20 : 1.

## Revendications

1. Carburant léger contenant de l'éther caractérisé en ce qu'il contient de 2 à 65 % en volume d'un additif constitué par :
a) 5 à 35 % en volume de méthyl-ter-butyléther,
b) 5 à 40 % en volume d'isopropyl-ter-butyléther
c) 5 à 40 % en volume de sec.-butyl-ter-butyléther,
d) 0 à 85 % en volume de ter-butanol,
e) 0 à 20 % en volume de sec-butanol,
f) 0 à 20 % en volume d'isopropanol, et
g) 0 à 15 % en volume de méthanol,
dans lequel la quantité des composants d) à g) représente jusqu'à 85 % en volume, et de préférence jusqu'à 50 % en volume de l'additif, mais ne s'élève pas à 0 % en volume.

2. Carburant léger selon la revendication 1, caractérisé en ce qu'il contient 10-30 % en volume de l'additif.

3. Carburant léger selon l'une des revendications 1 et 2, caractérisé en ce que l'additif contient du méthyl-ter-butyléther, de l'isopropyl-ter-butyléther, et du Sec.-butyl-ter-butyléther sensiblement dans un rapport volumique d'environ 1 : 1 : 1.

4. Carburant léger selon l'une des revendications 1 à 3, caractérisé en ce que l'additif est constitué pour 1 à 50 % en volume de ter-butanol.

5. Carburant léger selon l'une des revendications 1 à 4, caractérisé en ce que l'additif est constitué pour 1 à 10 % en volume de sec.-butanol.

6. Carburant léger selon l'une des revendications 1 à 5, caractérisé en ce que l'additif est constitué pour 1-10 % en volume d'isopropanol.

7. Carburant léger selon l'une des revendications 1 à 6, caractérisé en ce que l'additif contient de l'isopropyl-ter-butyléther et de l'isopropanol dans un rapport volumique de 4 : 1 à 10 : 1.

8. Carburant léger selon l'une des revendications 1 à 7, caractérisé en ce que l'additif contient le sec.-butyl-éther et le sec.-butanol dans un rapport volumique de 5 : 1 à 20 : 1.
